# FASCICULE DE BREVET EUROPEEN

(11) **EP 0 493 290 B1**
(45) Date de publication et mention de la délivrance du brevet: **21.08.1996**
(21) Numéro de dépôt: 91470039.8
(22) Date de dépôt: 13.12.1991
(51) Int. Cl.: B22D 11/06

(54) **Paroi mobile d'une installation de coulée continue et son procédé de réalisation**
Bewegliche Wand einer Stranggussvorrichtung sowie Verfahren zu ihrer Herstellung
Movable wall for a continuous casting machine and method of forming same

(30) Priorité: 24.12.1990 FR 9016526
(43) Date de publication de la demande: 01.07.1992
(73) Titulaire: USINOR SACILOR, F-92800 Puteaux (FR); Thyssen Stahl Aktiengesellschaft, D-47166 Duisburg (DE)
(72) Inventeur: Raisson, Georges, F-58000 Nevers (FR); Damasse, Jean-Michel, F-57000 Metz (FR)
(74) Mandataire: Ventavoli, Roger

(56) Documents cités:
- US-A- 4 688 623
- PATENT ABSTRACTS OF JAPAN vol. 8, no. 140 (M-305)(1577) 29 Juin 1984
- PATENT ABSTRACTS OF JAPAN vol. 7, no. 265 (M-258)(1410) 25 Novembre 1983

## Description

La présente invention concerne la coulée continue des métaux, notamment de l'acier, sur une ou entre deux parois mobiles, en particulier sur un ou entre deux cylindres entraînés en rotation.

Elle concerne plus précisément la surface de ces parois ou cylindres.

On connaît déjà ce type de coulée qui consiste à amener du métal en fusion au contact d'une surface refroidie mobile en défilement. Au contact de cette surface froide, le métal coulé se solidifie et est entraîné par le mouvement de défilement de la surface.

Un des problèmes connus de ce type de coulée est d'assurer une solidification uniforme du métal au contact de la surface refroidie, ce problème étant généré par le fait que lors du contact du métal en fusion avec la surface refroidie, le métal se retreint en se solidifiant, ce retreint provoquant des décollements localisés de la peau de métal solidifié par rapport à la surface de coulée. Il s'ensuit que dans les zones où se produit ce décollement, le refroidissement du métal est ralenti par rapport aux zones où la peau reste bien en contact avec la surface refroidie. Il est apparu que sur une surface lisse, ces phénomènes se produisaient de manière désordonnée, causant ainsi des irrégularités autant dans l'aspect de la surface du produit coulé que dans sa structure, et pouvant provoquer des défauts tels que des criques de surface.

Pour remédier à ce problème et assurer une homogénéité de la solidification du métal coulé, il a déjà été proposé de donner à la surface refroidie une certaine rugosité qui conduit à une répartition assez régulière, à l'échelle de la rugosité, des zones où le métal coulé est en contact avec la surface refroidie, et donc à une solidification homogène, à l'échelle des dimensions du produit final, dudit métal.

Des dispositions de ce type sont décrites notamment dans les documents EP 309247, et JP 62254953 qui montrent des cylindres de coulée dont la surface possède une rugosité particulière définie par les dimensions et la disposition des reliefs, pics et creux de rugosités.

L'utilisation de telles surfaces de coulée possédant des caractéristiques de rugosité particulières permet d'obtenir des produits de meilleure qualité notamment en surface.

Cependant ces rugosités des surfaces de coulée obtenues par des moyens connus (par exemple usinage par outil coupant, grenaillage, sablage, bouchardage, moletage, brossage, meulage, chauffage localisé par un rayon laser, électro-érosion, ou tout autre moyen) induisent à la surface du produit coulé une rugosité sensiblement complémentairement correspondante ; il en résulte, au niveau des creux de la rugosité du produit coulé des amorces de fissures, qui peuvent se propager et rendre le produit inapte à tout emploi.

La présente invention a pour but de résoudre ces problèmes, et plus particulièrement d'obtenir un produit ne présentant pas les défauts de surface précités.

On connait également par le document US 4,688,623 un cylindre de coulée présentant une telle surface rugueuse, dans lequel, pour réduire la rugosité, un matériau de plus faible conductibilité thermique que le métal de base est déposé dans les creux du relief pour parvenir à une surface lisse.

La présente invention a pour but de résoudre les problèmes précités, tout en assurant la retenue et/ou l'entrainement de la peau de métal solidifiée au cours de la coulée

Avec ces objectifs en vue, l'invention a pour objet une paroi mobile d'une installation de coulée continue des métaux telle que définie à la revendication 1 ci-jointe.

La paroi selon l'invention peut ainsi avoir une rugosité bien moindre que celle selon l'Art antérieur, ce qui évite de marquer la surface du produit coulé, tout en conservant les avantages de la coulée sur une surface rugueuse sur le plan de l'homogénéité du refroidissement du produit coulé.

L'invention propose donc une surface de coulée composite à coefficient de transfert thermique local variable et contrôlé qui permet lors de la solidification et du refroidissement de la première peau du métal coulé, d'assurer une répartition homogène des sites d'amorçage pour la nucléation, ces sites correspondant aux émergences du métal de base de forte conductibilité thermique, cette répartition homogène conditionnant l'homogénéité du refroidissement du produit.

Les émergences du métal de base sont en relief par rapport à la surface des zones intercalaires. De ce fait, les sommets des émergences constituent des pics d'ancrage pour la retenue de la peau de métal coulé en cours de solidification, mais la rugosité de la surface de la paroi est bien moindre que dans les parois rugueuses selon l'Art antérieur, ce qui évite les amorces de fissures à la surface du produit coulé. De plus les creux "pointus" du relief des surfaces rugueuses selon l'Art antérieur, obtenues par les moyens évoqués précédemment, sont supprimés, ce qui évite l'encrassement aléatoire de ces creux ou fosses.

Selon d'autres dispositions particulières de l'inven- tion :
- l'épaisseur du métal d'apport constitutif des zones intercalaires est d'environ 1 mm ;
- le rapport entre l'aire des surfaces libres des émergences et celle des zones intercalaires est inférieur à 1 ;
- le métal de base est du cuivre ou un alliage de cuivre, et le métal d'apport est du nickel ou un de ses alliages.

L'invention a aussi pour objet un procédé de réalisation selon la revendication 6 d'une paroi mobile telle que définie ci-dessus.

Selon une variante l'usinage peut être poursuivi jusqu'à obtention soit d'un rapport prédéterminé entre l'aire des surfaces libres du métal de base et celle du métal d'apport, soit d'une épaisseur subsistante prédéterminée du métal d'apport dans les creux du relief du métal de base. Préférentiellement on poursuit l'usinage jusqu'à ce que l'épaisseur du métal d'apport dans les creux du relief du métal de base soit telle que la conductance thermique d'une couche de cette épaisseur du métal d'apport soit équivalente à celle d'une couche d'air d'environ 50 µm d'épaisseur.

D'autres caractéristiques et avantages apparaîtront dans la description qui va être faite uniquement à titre d'exemple de deux variantes d'une paroi conforme à l'invention et de leur mode de réalisation.

On se reportera aux dessins annexés dans lesquels :
- la figure 1 est une vue schématique en coupe, fortement agrandie de la couche de surface d'une paroi rugueuse selon l'Art antérieur ;
- la figure 2 est une vue, à moins grande échelle, de la couche superficielle d'une paroi conforme à l'invention en cours de réalisation ;
- la figure 3 est une vue correspondante de la paroi après usinage ;
- les figures 4a à 4d sont des vues en coupe de la couche superficielle d'une paroi selon l'invention, lors des différentes étapes de réalisation.

Le dessin de la figure 1 représente très schématiquement un profil de rugosité de la surface d'une paroi de coulée 1 selon l'Art antérieur, par exemple la paroi énergiquement refroidie d'un cylindre de coulée dans une installation de coulée d'acier entre cylindres. Ce profil peut par exemple être obtenu par moletage ou usinage.

La hauteur du relief volontairement conféré à cette surface est d'environ 300 µm. La représentation qui en est faite est à titre purement didactique pour faciliter l'explication qui va suivre, et on comprendra aisément que la rugosité réelle est beaucoup moins régulière que celle représentée, en particulier la distance d entre deux pics de rugosité voisins n'étant pas à la même échelle que la hauteur de ces pics, cette distance pouvant être de l'ordre du millimètre.

Lorsque du métal liquide est coulé sur une surface de ce type, il se solidifie au contact des pics 2 du relief sans pénétrer entièrement dans les creux 3. Il en résulte que la première peau solidifiée du produit se solidifie prioritairement au voisinage de chaque pic, les zones de la peau situées entre ces pics se solidifiant et refroidissant plus lentement du fait de l'isolation thermique créée par l'air subsistant dans les creux. Il en résulte une plus grande homogénéité globale du refroidissement à l'échelle du produit coulé. Par contre les pics du relief marquent quand même la surface du produit en y formant des dépressions correspondantes qui constituent des amorces de fissuration.

Comme on le comprendra mieux par la suite, l'idée à la base de l'invention est d'éviter ce problème en supprimant ou au moins réduisant ces pics, tout en conservant les avantages résultant de la présence de zones plus isolantes entre ces pics.

A cet effet, conformément à la figure 3, qui représente la paroi après l'usinage, la paroi 1' comporte des émergences 4 du métal de base constitutif de la paroi, ce métal ayant une conductibilité thermique élevée, tel que par exemple du cuivre ou un alliage de cuivre. Entre ces émergences se trouvent des zones intercalaires 5 constituées d'un métal de conductibilité thermique moindre, par exemple du nickel ou un alliage de nickel, dont la surface libre 6 est au même niveau que le sommet des émergences 4, de manière à former une surface globalement lisse, c'est-à-dire dont la rugosité est par exemple inférieure à 15 µm.

Un procédé typique de fabrication de cette paroi consiste à réaliser à la surface du métal de base, par exemple par usinage, moletage ou électroérosion, un relief ayant par exemple une hauteur d'environ 0,5 mm. On procède ensuite à un nickelage par vois électrochimique de la surface obtenue sur une épaisseur supérieure au relief créé, de manière à ce que la couche 7 de nickel ou alliage de nickel déposé recouvre entièrement le relief (voir figure 2).

Puis on usine à nouveau la surface de la paroi jusqu'à apparition du métal de base, de manière à obtenir une surface lisse composite cuivre-nickel, tel que représenté à la figure 3, et on dissout une partie du métal d'apport, de manière à laisser des pics du métal de base dépasser par rapport à la surface des zones intercalaires.

On notera que la hauteur du relief, réalisé sur le métal de base lors de la première phase du procédé, dépend de l'épaisseur finalement souhaitée des zones intermédiaires 5. Cette épaisseur finale est préalablement déterminée de sorte qu'une couche de métal d'apport, ici un alliage à forte teneur en nickel, ayant cette épaisseur soit équivalente du point de vue conductance thermique à une couche d'air de 10 à 90 µm d'épaisseur.

Les dessins de la figure 4 représentent le procédé conforme à l'invention et la surface obtenue.

La figure 4a représente le profil de rugosité obtenu par usinage du métal de base de la paroi. On notera que ce profil est ici représenté de manière plus proche de la réalité que dans les figures 1 à 3.

La figure 4b, équivalente à la figure 2, représente une coupe de la surface après dépôt du métal d'apport par voie électrochimique, par une technique connue.

Comme dans l'exemple précédent, la paroi est ensuite usinée jusqu'à ce que les premiers pics 8 du métal de base apparaissent (figure 4c). L'usinage est alors arrêté, et on procède alors à une dissolution du métal d'apport par une méthode connue (par exemple voie électrolytique à faible ampérage) de manière à réduire l'épaisseur de ce métal dans les creux ou vallées du relief, tout en conservant les pics de métal de base qui émergent faiblement au-dessus de la surface libre 7' du métal d'apport, ainsi que représenté à la figure 4d qui représente la surface finie.

Dans les deux modes de réalisation décrits ci-dessus, les effets bénéfiques relatés précédemment, d'une surface composite sont conservés, et les pics émergeant 8 participent à la retenue et/ou l'entraînement de la peau de métal en cours de solidification, étant bien entendu que le nombre et/ou la hauteur de ces pics, au-dessus de la surface 7' des zones sont bien moindres que pour les parois rugueuses selon l'Art antérieur.

## Revendications

1. Paroi mobile d'une installation de coulée continue des métaux sur une ou entre deux telles parois, réalisée essentiellement en un métal de base bon conducteur de la chaleur et la surface du métal de base ayant un relief de protubérances et de creux uniformément répartis, ladite paroi (1') étant revêtue d'un métal d'apport ayant une conductibilité thermique moindre que celle dudit métal de base,les protubérances émergeant à la surface de la paroi et définissant entre les émergences (4) de métal de base des zones intercalaires (5) constituées dudit métal d'apport, caractérisée en ce que les émergences (8) du métal de base sont en relief par rapport à la surface (7') des zones intercalaires.

2. Paroi selon la revendication 1, caractérisée en ce que l'épaisseur du métal d'apport constitutif des zones intercalaires est d'environ 1 mm.

3. Paroi selon la revendication 1, caractérisée en ce que le rapport entre l'aire des surfaces libres des émergences et celle des zones intercalaires est inférieur à 1.

4. Paroi selon la revendication 1, caractérisée en ce que l'épaisseur du métal d'apport dans les creux du relief du métal de base est telle que la conductance thermique d'une couche de cette épaisseur du métal d'apport soit équivalente à celle d'une couche d'air de 10 à 90 µm d'épaisseur.

5. Paroi selon la revendication 1, caractérisée en ce que le métal de base est du cuivre ou un alliage de cuivre, et le métal d'apport est du nickel ou un alliage de nickel.

6. Procédé de fabrication d'une paroi selon l'une des revendications précédentes, selon lequel on confère à la surface du métal de base un relief prédéterminé, on dépose sur cette surface une couche (7) du métal constitutif des zones intercalaires en épaisseur supérieure à la hauteur dudit relief, puis on usine le revêtement ainsi formé jusqu'à apparition des pics dudit relief, caractérisé en ce qu'on dissout une partie du métal d'apport de manière à laisser des pics du métal de base dépasser par rapport à la surface des zones intercalaires.

7. Procédé selon la revendication 6, caractérisé en ce qu'on poursuit l'usinage jusqu'à ce que l'épaisseur du métal d'apport dans les creux du relief du métal de base soit telle que la conductance thermique d'une couche de cette épaisseur du métal d'apport soit équivalente à celle d'une couche d'air d'environ 50 µm d'épaisseur.

## Claims

1. Moving wall for a plant for the continuous casting of metals on one such wall or between two such walls, this moving wall being essentially made of a basis metal which is a good heat conductor and the surface of the basis metal having a relief in the form of uniformly distributed protuberances and hollows, the said wall (1') being coated with an added metal having a lower thermal conductivity than that of the said basis metal, the protuberances emerging at the surface of the wall and defining, between the points of emergence (4) of the basis metal, intercalar regions (5) consisting of the said added metal, characterized in that the points of emergence (8) of the basis metal are in relief with respect to the surface (7') of the intercalar regions.

2. Wall according to Claim 1, characterized in that the thickness of the added metal making up the intercalar regions is approximately 1 mm.

3. Wall according to Claim 1, characterized in that the ratio between the area of the free surfaces of the points of emergence and that of the intercalar regions is less than 1.

4. Wall according to Claim 1, characterized in that the thickness of the added metal in the hollows of the relief in the basis metal is such that the thermal conductance of a layer of this thickness of the added metal is equivalent to that of a layer of air from 10 to 90 µm in thickness.

5. Wall according to Claim 1, characterized in that the basis metal is copper or a copper alloy, and the added metal is nickel or a nickel alloy.

6. Method of manufacturing a wall according to any one of the preceding claims, in which a predetermined relief is imparted to the surface of the basis metal, a layer (7) of the metal making up the intercalar regions is deposited on this surface to a thickness which is greater than the height of the said relief, and then the coating thus formed is machined until the appearance of the peaks in the said relief, characterized in that part of the added metal is dissolved so as to allow peaks of the basis metal to project from the surface of the intercalar regions.

7. Process according to Claim 6, characterized in that the machining is continued until the thickness of the added metal in the hollows of the relief in the basis metal is such that the thermal conductance of a layer of this thickness of added metal is equivalent to that of a layer of air approximately 50 µm in thickness.

## Patentansprüche

1. Bewegliche Wand für eine Anlage zum Stranggießen von Metallen auf einer oder zwei derartiger Wände, bestehend im wesentlichen aus einem gut wärmeleitenden Grundmetall, wobei die Oberfläche des Grundmetalls reliefartig derart ausgebildet ist, daß sie gleichmäßig verteilte Vorsprünge und Aussparungen aufweist, wobei die Wand (1') mit einem aufgebrachten Metall beschichtet ist, dessen thermische Leitfähigkeit geringer ist als diejenige des Grundmetalls und wobei die Vorsprünge aus der Oberfläche der Wand herausragen und zwischen den Erhebungen (4) des Grundmetalls Zwischenbereiche (5) bilden, die aus dem aufgebrachten Metall bestehen, dadurch gekennzeichnet, daß die Erhebungen (8) des Grundmetalls ein Relief bezüglich der Oberfläche (7') der Zwischenbereiche bilden.

2. Wand nach Anspruch 1, dadurch gekennzeichnet, daß die Dicke des die Zwischenbereiche bildenden aufgebrachten Metalls ungefähr 1 mm beträgt.

3. Wand nach Anspruch 1, dadurch gekennzeichnet, daß das Verhältnis zwischen dem Oberflächenbereich der von Erhebungen freien Oberflächen zu demjenigen der Zwischenbereiche kleiner als 1 ist.

4. Wand nach Anspruch 1, dadurch gekennzeichnet, daß die Dicke des aufgebrachten Metalls in den Aussparungen des Reliefs des Grundmetalls derart ist, daß die thermische Leitfähigkeit einer Schicht mit dieser Dicke aus dem aufgebrachten Metall äquivalent zu derjenigen einer Luftschicht mit einer Dicke von 10 bis 90 µm ist.

5. Wand nach Anspruch 1, dadurch gekennzeichnet, daß das Grundmetall Kupfer oder eine Kupferlegierung ist und daß das aufgebrachte Metall Nickel oder eine Nickellegierung ist.

6. Verfahren zur Herstellung einer Wand nach einem der vorhergehenden Ansprüche, bei dem die Oberfläche des Grundmetalls gemäß einem vorgegebenen Relief ausgestaltet wird und das auf dieser Oberfläche eine Schicht (7) aus einem die Zwischenbereiche darstellenden Metall abgeschieden wird, mit einer Dicke, die größer ist als die Höhe des Reliefs, wonach die derart gebildete Beschichtung bearbeitet wird, bis die Spitzen des Reliefs auftauchen, dadurch gekennzeichnet, daß ein Teil des aufgebrachten Metalls derart aufgelöst wird, daß die Spitzen aus dem Grundmetall aus der Oberfläche der Zwischenbereiche herausragen.

7. Verfahren nach Anspruch 6, dadurch gekennzeichnet, daß die Bearbeitung fortgesetzt wird bis die Dicke des aufgebrachten Metalls in den Aussparungen des Reliefs aus dem Grundmetall derart ist, daß die thermische Leitfähigkeit einer Schicht mit dieser Dicke aus dem aufgebrachten Metall äquivalent zu derjenigen einer Luftschicht mit einer Dicke von ungefähr 50 µm ist.
